# EUROPÄISCHE PATENTSCHRIFT

(11) **EP 0 673 747 B1**
(45) Veröffentlichungstag und Bekanntmachung des Hinweises auf die Patenterteilung: **23.12.1998**
(21) Anmeldenummer: 94120988.4
(22) Anmeldetag: 31.12.1994
(51) Int. Cl.: B29C 47/00, E06B 3/26

(54) **Abstandshaltender Isolierprofilstab aus thermoplastischem Kunststoff an zweischaligen wärmedämmenden Bauelementen**
Insulating thermoplastic spacer bar for double-walled construction elements
Barre isolante d'espacement, fabriquée en matière thermoplastique, pour éléments de construction à double paroi

(30) Priorität: 18.03.1994 DE 4409315
(43) Veröffentlichungstag der Anmeldung: 27.09.1995
(73) Patentinhaber: Technoform Caprano + Brunnhofer oHG, 34277 Fuldabrück (DE)
(72) Erfinder: Brunnhofer, Erwin, D-34277 Fuldabrück (DE)
(74) Vertreter: Honke, Manfred, Dr.-Ing.

(56) Entgegenhaltungen:
- EP-A- 0 100 824
- EP-A- 0 560 193
- DE-A- 3 801 564
- DE-A- 3 801 574
- US-A- 4 021 521

## Beschreibung

Die Erfindung betrifft einen abstandshaltenden Isolierprofilstab aus thermoplastischem Kunststoff an zweischaligen wärmedämmenden Bauelementen der durch Extrudieren stranggepreßt ist und im Einrollverbund mit zumindest im Bereich des Verbundkontaktes gerändelten Profilen aus einer Aluminiumlegierung verwendet wird, wobei der Isolierprofilstab eine Faserbewehrung aus Glasfasern, Kohlenstoffasern, Metallfasern oder Mischungen davon besitzt.

Zweischalige Bauelemente bezeichnet zwei profilförmige, plattenförmige oder scheibenförmige Bauteile, die mit Hilfe eines Isolierprofilstabes aus thermoplastischem Kunststoff wie beschrieben in Verbund gebracht sind. Als Beispiel für typische zweischalige wärmedämmende Bauelemente werden entsprechend ausgebildete Türrahmen und Fensterrahmen sowie Türzargen und Fensterzargen genannt. Isolierprofilstäbe der beschriebenen Zweckbestimmung müssen in bezug auf mechanische Beanspruchungen sowie in bezug auf thermische Beanspruchungen sehr hohen Anforderungen genügen und darüber hinaus eine ausreichende Wärmeisolierung bewirken. Die mechanischen Beanspruchungen sind festigkeitsmäßige und stabilitätsmäßige Beanspruchungen, aber auch Schubbeanspruchungen im Bereich des Verbandes mit den übrigen Bauteilen der zweischaligen wärmedämmenden Bauelemente (vgl. Mitt. IfBt/1986, S. 197-200). Die Isolierprofilstäbe können als einfachwandige Profile oder als Hohlprofile ausgeführt sein. Die Hohlprofile können aus einfachwandigen Profilen zusammengesetzt sein.

Ein Isolierstab der eingangs genannten Art ist bekannt (EP-A-0 100 824), wobei aber keine Dimensionierungsangaben gemacht sind. Aus der Praxis bekannte Isolierprofilstäbe der angegebenen Zweckbestimmung, die in zweischalige wärmedämmende Bauelemente integriert sind, besitzen eine den Isolierabstand bestimmende Breite von 8 bis 20 mm. Ihre Wanddicke liegt bei 2,5 mm. Sie können mit Kurzfasern in Form von Glasfasern, Kohlenstoffasern oder Metallfasern bewehrt sein. Die Faserlänge von Kurzfasern ist kleiner als 0,3 mm. Das reicht für eine hohe Isolationswirkung mit einem k-Wert von zwei und weniger nicht aus. Macht man die den Isolierabstand bestimmende Breite beachtlich größer als 20 mm, so muß wegen der aufzunehmenden Beanspruchung die Wanddicke der Isolierprofilstäbe auf über 2,5 mm erhöht werden. Darüber hinaus ist aus Festigkeits- und Stabilitätsgründen eine Erhöhung des Gehaltes an Kurzfasern erforderlich. Das erhöht die Wärmeleitfähigkeit. Das erhöht aber auch die Oberflächenhärte, macht die Oberfläche rauh und beeinträchtigt die Dauerfestigkeit und die Schlagfestigkeit. Im Rahmen der insoweit bekannten Maßnahmen wird folglich keine Verbesserung der Isolierwirkung erreicht, vielmehr muß eine erhebliche Verschlechterung der Isolierwirkung in Kauf genommen werden.

Der Erfindung liegt das technische Problem zugrunde, einen abstandshaltenden Isolierprofilstab aus thermoplastischem Kunststoff an zweischaligen wärmedämmenden Bauelementen, der durch Extrudieren hergestellt ist, zu schaffen, welcher bei einem Isolierabstand großer Breite in bezug auf die Isolierwirkung allen Anforderungen genügt.

Die erfindungsgemäße Lösung dieser Aufgabe ergibt sich aus folgenden Merkmalen:
a) die Faserbewehrung besteht zumindest teilweise aus einer Langfaserbewehrung mit einer Faserlänge von mind. 3 mm,
b) der Isolierprofilstab ist mit Hilfe des Kühldüsenextrusionsverfahrens stranggepreßt,
c) Faserbewehrung in dem Isolierprofilstab macht 10 bis 45 Masse% aus, wobei max. 30 % der Gesamtfasermasse eine Länge von kleiner 3 mm aufweisen,
d) der thermoplastische Kunststoff des Isolierprofilstabes besitzt eine Härte von etwa Shore D 80 nach DIN 53505,
wobei der Extrusionsvorgang so geführt worden ist, daß der Quotient aus der Wärmeausdehnung in Längsrichtung des Isolierprofilstabes im Zähler und der Wärmeausdehnung in Querrichtung des Isolierprofilstabes im Nenner größer ist als 0,3 und Zwar im Temperaturbereich von 23 °C bis 125°C. Überraschenderweise erreicht die Erfindung zwei Effekte, nämlich einerseits eine beachtliche Erhöhung des Elastizitätsmoduls des Isolierprofilstabes, andererseits eine Härte, die so eingerichtet ist, daß ein allen Anforderungen genügender Einrollverbund eingerichtet werden kann.

Die Erfindung geht von der Erkenntnis aus, daß eine beachtliche Verbesserung der Isolierwirkung (bis zu einem k-Wert von unter 2 und beachtlich unter 2) zwar eine Vergrößerung der dem Isolierabstand bestimmenden Breite des Isolierprofils verlangen kann, daß jedoch im übrigen die Wanddicke des Isolierprofilstabes möglichst dünn gehalten werden sollte. Das läßt sich überraschenderweise erreichen, wenn in Kombination zu dem Merkmal a) der Patentansprüche 1 und 2 dafür Sorge getragen wird, daß die Fasern die in den Patentansprüchen 1 und 2 phänomenologisch über den Quotienten der Wärmeausdehnungen angegebene Orientierung aufweisen. Dem entspricht eine Anisotropie der Wärmeausdehnungen, für die der Zahlenwert 0,3 in dem angegebenen Temperaturbereich eine gute untere Grenze darstellt, die in Kombination mit den weiteren Merkmalen den erfindungsgemäß angestrebten Effekt sichert. Ein solcher Isolierprofilstab kann im Einrollverbund mit den Profilen aus einer Aluminiumlegierung verwendet werden, wenn der thermoplastische Kunststoff so eingestellt wird, daß der Isolierprofilstab im übrigen eine Härte aufweist, wie es das Merkmal d) der Patentansprüche 1 und 2 angibt. Überraschenderweise bewirken die im Vergleich zu den bekannten Maßnahmen längeren und sehr viel längeren Fasern der Faserbewehrung bei der angegebenen Orientierung eine ausreichende Festigkeit und Stabilität des Isolierprofilstabes für die Aufnahme der schon erläuterten beachtlichen Beanspruchungen. Nichtsdestoweniger ist eine extreme Härte des Kunststoffes des Isolierprofilstabes nicht erforderlich, so daß mit dem Merkmal d) die Voraussetzungen für einen Einrollverbund mit Profilen aus einer Aluminiumlegierung gegeben sind. Die Langfasern können auf verschiedene Art und Weise in den Isolierprofilstab eingebracht werden. So können dem zu extrudierenden Kunststoff Pellets mit entwirrbaren Langfasern beigegeben werden. Nach bevorzugter Ausführungsform der Erfindung wird die Langfaserbewehrung im Wege der Direktverarbeitung von Endlosfasern eingebracht. Das stellt sicher, daß die Langfasern sich bei guter Dispergierung verteilen (vergl. Truckenmüller IKT, "Direktverarbeitung von Endlosfasern ..." und DE 40 16 784 C2, DE 42 36 662 A1).

Weitere Ausbildungen und Gestaltungen sind Gegenstand der Patentansprüche 2 bis 11.

Im folgenden wird die Erfindung anhand einer lediglich ein Ausführungsbeispiel darstellenden Zeichnung ausführlicher erläutert. Es zeigen
- Fig. 1: in einem Querschnitt durch ein zweischaliges wärmedämmendes Bauelement einen abstandshaltenden Isolierprofilstab aus thermoplastischem Kunststoff, der in das zweischalige wärmedämmende Bauelement integriert ist und der durch Extrudieren hergestellt worden ist,
- Fig. 2: in gegenüber der Fig. 1 wesentlich vergrößertem Maßstab den Isolierprofilstab aus dem Gegenstand der Fig. 1 und
- Fig. 3: einen Schnitt in Richtung AA durch den Isolierprofilstab der Fig. 2, ausschnittsweise,
- Fig. 4: den nochmals vergrößerten Ausschnitt B aus dem Gegenstand der Fig. 3.

In der Fig. 1 erkennt man ein zweischaliges wärmedämmendes Bauelement 1 mit einem abstandshaltenden Isolierprofilstab 2 aus thermoplastischem Kunststoff. Der Isolierprofilstab 2 ist durch Extrudieren hergestellt worden.

Die den Isolierabstand bestimmende Breite des Isolierprofilstabes 2 ist im Ausführungsbeispiel, jedoch ohne Beschränkung, größer als 20 mm, die Wanddicke ist kleiner als 2,5 mm. Sie wurden im Ausführungsbeispiel übertrieben dick gezeichnet. Die Rändelung, die die Kontaktflächen an den Aluminiumprofilen 5 aufweisen, wurde durch einen Pfeil 6 angedeutet.

Insbesondere in der Fig. 3 erkennt man, daß der Isolierprofilstab 2 eine Langfaserbewehrung 3 aus Langfasern aufweist, die eine beachtliche Länge besitzen. Die Langfasern mögen aus Glasfasern, Kohlenstoffasern, Metallfasern oder Mischungen davon bestehen. Wird mit Glasfasern gearbeitet, so können Kohlenstoffasern oder Metallfasern zur Einstellung der elektrischen Leitfähigkeit beigemischt werden. Die Langfaserbewehrung in dem Isolierprofilstab macht etwa 10 bis 45 Masse% aus. Der Extrusionsvorgang wurde so geführt, daß die Fasern nach Maßgabe der Angaben über die Wärmeausdehnung in den Patentansprüchen 1 und 2 orientiert sind. Im Ausführungsbeispiel beträgt die den Isolierabstand bestimmende Breite des Isolierprofils etwa 30 mm. In bezug auf die Wanddicke wird auf die Patentansprüche 6 und 7 verwiesen. Die Länge der Langfasern der Langfaserbewehrung 3 liegt im Bereich von 3 bis 15 mm. Aus Maßstabsgründen ist nicht erkennbar, daß die Faserbewehrung 3 eine Beimischung von Fasern mit einer Länge von unter 3 mm aufweist, jedoch in dem verhältnismäßig geringen Menge, die im Patentanspruch 1 festgelegt ist. Der Kunststoff kann auch eine Beimischung aus feinteiligen mineralischen Füllstoffen aufweisen, was aus Maßstabsgründen ebenfalls nicht erkennbar ist. Das gilt auch für die Dicke der Langfasern, zu der auf den Patentanspruch 9 verwiesen wird. Die eingesetzten Kunststoffe ergeben sich aus den Patentansprüchen 10 und 11.

Um beim Extrudieren eines Profilstabes mit Faserbewehrung die Fasern zu orientieren, sind zahlreiche Maßnahmen bekannt, die auch zur Herstellung erfindungsgemäßer Isolierprofilstäbe eingesetzt werden können. Nur beispielsweise wird verwiesen auf das aus der DE 38 01 574 A1 bekannte Verfahren oder auf das sogenannte Monsanto-Verfahren.

## Patentansprüche

1. Abstandshaltender Isolierprofilstab (2) aus thermoplastischem Kunststoff an zweischaligen wärmedämmenden Bauelementen (1), der durch Extrudieren stranggepreßt ist und im Einrollverbund mit Zumindest im Bereich des Verbundkontaktes gerändelten Profilen aus einer Aluminiumlegierung verwendet wird, wobei der Isolierprofilstab eine Faserbewehrung aus Glasfasern, Kohlenstoffasern, Metallfasern oder Mischungen davon besitzt, gekennzeichnet durch die Merkmale:
a) die Faserbewehrung besteht zumindest teilweise aus einer Langfaserbewehrung (3) mit einer Faserlänge von mind. 3 mm,
b) der Isolierprofilstab (2) ist mit Hilfe des Kühldüsenextrusionsverfahrens stranggepreßt,
c) Faserbewehrung in dem Isolierprofilstab macht 10 bis 45 Masse% aus, wobei max. 30 % der Gesamtfasermasse eine Länge von kleiner 3 mm aufweisen,
d) der thermoplastische Kunststoff des Isolierprofilstabes (2) besitzt eine Härte von etwa Shore D 80 nach DIN 53505,
wobei der Extrusionsvorgang so geführt worden ist, daß der Quotient aus der Wärmeausdehnung in Längsrichtung des Isolierprofilstabes (2) im Zähler und der Wärmeausdehnung in Querrichtung des Isolierprofilstabes (2) im Nenner größer ist als 0,3 und zwar im Temperaturbereich von 23°C bis 125°C.

2. Isolierprofilstab (2) nach Anspruch 1, dadurch gekennzeichnet, daß die Langfaserbewehrung (3) im Wege der Direktverarbeitung von Endlosfasern eingebracht ist.

3. Isolierprofilstab (2) nach Anspruch 1 oder 2, dadurch gekennzeichnet, daß die den Isolierabstand bestimmende Breite des Isolierprofilstabes (2) größer als 20 mm und die Wanddicke kleiner oder gleich 2,5 mm ist.

4. Isolierprofilstab (2) nach Anspruch 3, dadurch gekennzeichnet, daß die Breite im Bereich von 25 bis 40 mm liegt.

5. Isolierprofilstab (2) nach einem der Ansprüche 1 bis 4, dadurch gekennzeichnet, daß bei einem im Querschnitt im wesentlichen geraden Profilstab (2) die Wanddicke gleich 2 mm oder kleiner ist.

6. Isolierprofilstab (2) nach einem der Ansprüche 1 bis 4, dadurch gekennzeichnet, daß bei einem Profilstab (2), dessen Querschnitt Abkröpfungen aufweist, die Wanddicke gleich 2,5 mm oder kleiner ist.

7. Isolierprofilstab (2) nach einem der Ansprüche 1 bis 6, dadurch gekennzeichnet, daß die Länge der Langfasern der Langfaserbewehrung (3) im Bereich von über 3 bis 15 mm liegt.

8. Isolierprofilstab (2) nach einem der Ansprüche 1 bis 5, dadurch gekennzeichnet, daß das Isolierprofil (2) eine Beimischung von feinteiligen mineralischen Füllstoffen aufweist.

9. Isolierprofilstab (2) nach einem der Ansprüche 1 bis 6, in der Ausführungsform mit Glasfasern, dadurch gekennzeichnet, daß die Glasfasern eine Dicke im Bereich von 5 bis 25 µm, vorzugsweise von etwa 15 µm, aufweisen.

10. Isolierprofilstab (2) nach einem der Ansprüche 1 bis 9, dadurch gekennzeichnet, daß der thermoplastische Kunststoff aus einem Kunststoff der Gruppe "Polyamid, Polypropylen" oder Mischungen davon besteht.

11. Isolierprofilstab (2) nach einem der Ansprüche 1 bis 7, dadurch gekennzeichnet, daß der thermoplastische Kunststoff aus einem Kunststoff der Gruppe "Polyethylenterephthalat" oder der Gruppe "Polybutylenterephthalat" oder Mischungen davon besteht.

## Claims

1. An insulating sectional bar (2) which serves as a spacer and which comprises synthetic thermoplastic material on double-shelled thermally insulating building elements (1), which is formed by extrusion, and which is used in a rolled bond with sections made of an aluminium alloy which are knurled at least in the region of bonding contact, wherein the insulating sectional bar has a fibre reinforcement comprising fibres, carbon fibres, metal fibres or mixtures thereof, characterised by the features:
a) the fibre reinforcement consists at least in part of a long fibre reinforcement (3) with a fibre length of at least 3 mm,
b) the insulating sectional bar (2) is extruded by means of the cooling die process,
c) the fibre reinforcement miles up 10 to 45 % by weight of the insulating sectional bar, wherein a maximum of 30 % of the total weight of fibres has a length less than 3 mm,
d) the synthetic thermoplastic material of the insulating sectional bar (2) has a hardness of about 80 Shore D according to DIN 53505,
wherein the extrusion process is controlled so that the quotient comprising the thermal expansion in the longitudinal direction of the insulating sectional bar (2) as the numerator and the thermal expansion in the transverse direction of the insulating sectional bar (2) as the denominator is greater than 0.3 within the temperature range from 23°C to 125°C.

2. An insulating sectional bar (2) according to claim 1, characterised in that the long fibre reinforcement (3) is incorporated by a route comprising the direct processing of continuous fibres.

3. An insulating sectional bar (2) according to claim 1 or 2, characterised in that the width of the insulating sectional bar (2) which determines the insulating spacing is greater than 20 mm and the wall thickness is less than or equal to 2.5 mm.

4. An insulating sectional bar (2) according to claim 3, characterised in that the width falls within the range from 25 to 40 mm.

5. An insulating sectional bar (2) according to any one of claims 1 to 4, characterised in that for a sectional bar which is substantially straight in cross-section the wall thickness is 2 mm or less.

6. An insulating sectional bar (2) according to any one of claims 1 to 4, characterised in that for a sectional bar (2), the cross-section of which comprises right-angled bends, the wall thickness is equal to 2.5 mm or less.

7. An insulating sectional bar (2) according to any one of claims 1 to 6, characterised in that the length of the long fibres of the long fibre reinforcement (3) falls within the range from greater than 3 to 15 mm.

8. An insulating sectional bar (2) according to any one of claims 1 to 5, characterised in that the insulating section (2) comprises an admixture of finely divided mineral fillers.

9. An insulating sectional bar (2) according to any one of claims 1 to 6 in the form of construction comprising glass fibres, characterised in that the glass fibres have a thickness within the range from 5 to 25 µm, preferably about 15 µm.

10. An insulating sectional bar (2) according to any one of claims 1 to 9, characterised in that the synthetic thermoplastic material consists of a synthetic material from the group comprising polyamide, polypropylene or mixtures thereof.

11. An insulating sectional bar (2) according to any one of claims 1 to 7, characterised in that the synthetic thermoplastic material consists of a synthetic material of the polyethylene terephthalate group or of the polybutylene terephthalate group or mixtures thereof.

## Revendications

1. Barre profilée isolante (2) d'écartement en matière thermoplastique sur des éléments de construction (1) d'isolation thermique à deux coques, qui est obtenue par extrusion et utilisée en assemblage roulé avec des profilés en alliage d'aluminium, moletés au moins dans la zone du contact d'assemblage, la barre profilée isolante comportant une armature en fibres de verre, fibres de carbone, fibres métalliques ou des mélanges de ces fibres, caractérisée par les caractéristiques suivantes :
a) l'armature de fibres est constituée au moins en partie d'une armature à fibres longues (3) d'une longueur d'au moins 3 mm,
b) la barre profilée isolante (2) est extrudée par le procédé d'extrusion à buse froide,
c) l'armature de fibres dans la barre profilée isolante représente de 10 à 45 % en masse, 30 % au maximum de la masse totale de fibres présentant une longueur inférieure à 3 mm,
d) la matière thermoplastique de la barre isolante profilée (2) présente une dureté d'environ 80 Shore D selon DIN 53505,
l'opération d'extrusion étant conduite de manière que le quotient de la dilatation thermique dans la direction longitudinale de la barre profilée isolante (2) en tant que numérateur et de la dilatation thermique dans la direction transversale de la barre profilée isolante (2) en tant que dénominateur, soit supérieur à 0,3 et ce dans la plage des températures comprises entre 23 °C et 125 °C.

2. Barre profilée isolante (2) selon la revendication 1, caractérisée en ce que l'armature à fibres longues (3) est introduite au cours de la préparation directe de fibres sans fin.

3. Barre profilée isolante (2) selon la revendication 1 ou 2, caractérisée en ce que la largeur de la barre profilée isolante (2), déterminant la distance d'isolation, est supérieure à 20 mm et l'épaisseur de la paroi est inférieure ou égale à 2,5 mm.

4. Barre profilée isolante (2) selon la revendication 3, caractérisée en ce que la largeur est comprise entre 25 et 40 mm.

5. Barre profilée isolante (2) selon l'une des revendications 1 à 4, caractérisée en ce que dans le cas d'une barre profilée (2) de section transversale sensiblement rectiligne, l'épaisseur de la paroi est égale à 2 mm ou moins.

6. Barre profilée isolante (2) selon l'une des revendications 1 à 4, caractérisée en ce que dans le cas d'une barre profilée (2), dont la section transversale présente des coudes, l'épaisseur de la paroi est égale à 2,5 mm ou moins.

7. Barre profilée isolante (2) selon l'une des revendications 1 à 6, caractérisée en ce que la longueur des fibres longues de l'armature à fibres longues (3) se situe entre plus de 3 et 15 mm.

8. Barre profilée isolante (2) selon l'une des revendications 1 à 5, caractérisée en ce que le profilé isolant (2) contient un ajout de charges minérales en fines particules.

9. Barre profilée isolante (2) selon l'une des revendications 1 à 6, dans la forme de réalisation contenant des fibres de verre, caractérisée en ce que les fibres de verre présentent une épaisseur comprise entre 5 et 25 µm, de préférence d'environ 15 µm.

10. Barre profilée isolante (2) selon l'une des revendications 1 à 9, caractérisée en ce que la matière thermoplastique est constituée d'une matière plastique du groupe 〈〈 polyamide, polypropylène 〉〉 ou de mélanges de celles-ci.

11. Barre profilée isolante (2) selon l'une des revendications 1 à 7, caractérisée en ce que la matière thermoplastique est constituée d'une matière plastique du groupe "polyéthylène téréphtalate" ou du groupe "polybutylène téréphtalate" ou de mélanges de celles-ci.
